# FASCICULE DE BREVET EUROPEEN

(11) **EP 3 411 466 B1**
(45) Date de publication et mention de la délivrance du brevet: **04.09.2019**
(21) Numéro de dépôt: 17713716.3
(22) Date de dépôt: 28.02.2017
(51) Int. Cl.: C11D 3/37, B08B 7/00, C11D 11/00

(54) **PROCEDE DE NETTOYAGE D'UN SUBSTRAT CONTAMINE PAR DES PARTICULES**
VERFAHREN ZUM REINIGEN EINES DURCH PARTIKEL KONTAMINIERTEN SUBSTRATS
PROCESS FOR CLEANING A SUBSTRATE CONTAMINATED BY PARTICLES

(30) Priorité: 22.03.2016 FR 1652435
(43) Date de publication de la demande: 12.12.2018
(73) Titulaire: Commissariat à l'Énergie Atomique et aux Énergies Alternatives, 75015 Paris (FR)
(72) Inventeur: REYNES, Mathias, 38000 GRENOBLE (FR); CLAVAGUERA, Simon, 38000 GRENOBLE (FR); MOTELLIER, Sylvie, 38380 SAINT-LAURENT-DU-PONT (FR)
(74) Mandataire: Cabinet Laurent & Charras
(86) Numéro de dépôt international: PCT/FR2017/050437
(87) Numéro de publication internationale: WO 2017/162945

(56) Documents cités:
- WO-A1-2007/023263
- DE-A1-102014 104 238
- US-A- 5 681 399
- US-A1- 2007 167 337
- DATABASE Chemical Abstracts, Chemi [Online] 1 avril 1985 (1985-04-01), XP002014806, extrait de CHEMICAL Database accession no. 115563c

## Description

### DOMAINE DE L'INVENTION

La présente invention concerne un procédé de nettoyage d'une surface ayant été contaminée par des particules, par exemple des nanoparticules d'oxyde métallique.

Le domaine d'utilisation de la présente invention concerne notamment la décontamination de surfaces en métal, en verre, en plastique ou en céramique.

### ETAT ANTERIEUR DE LA TECHNIQUE

L'utilisation croissante de nanoparticules dans des domaines aussi variés que la santé, la microélectronique, l'énergie, ou la cosmétique nécessite d'étudier l'éventuel impact sanitaire ou environnemental que ces nanoparticules sont susceptibles d'engendrer.

Ces nanoparticules, dont la quantité commercialisée chaque année est estimée à environ 11.5 millions de tonnes, incluent notamment le noir de carbone (9.6.10⁶ t), la silice amorphe synthétique (1.5.10⁶ t), l'oxyde d'aluminium (200 000 t), le titanate de baryum (15 000 t), le dioxyde de titane (10 000 t), l'oxyde de cérium (10 000 t), et l'oxyde de zinc (8 000 t).

La production et l'utilisation à l'échelle industrielle de nanomatériaux peut générer la contamination de surfaces, que ce soit accidentellement ou en relation avec des procédés industriels. Il en résulte de potentielles expositions par voie cutanée qui pourraient donner lieu dans un second temps à de potentielles expositions par ingestion en l'absence de décontamination efficace de la peau contaminée. En outre, la contamination de surfaces peut nuire à la qualité des produits manufacturés que ce soit sur le plan sanitaire ou sur les performances et propriétés attendues.

Afin de remédier à cette problématique de contamination, des procédés ont été développés, par exemple l'abrasion mécanique (voie sèche : sablage...), les techniques de trempage et d'essuyage (voie humide: nettoyage chimique...), éventuellement assistées par des ultrasons, le nettoyage haute pression, le nettoyage cryogénique (pulvérisation de dioxyde de carbone solide), ou l'utilisation d'un film pelable.

Ces techniques de nettoyage de surfaces souillées par des (nano)particules présentent toutes des avantages et des inconvénients, ce qui permet de les distinguer en termes de :
- performances ;
- simplicité de mise en oeuvre ;
- nature des surfaces pouvant être traitées ;
- coût (matière et main d'oeuvre) ;
- quantité de déchets ou d'effluents à traiter ;
- risque de remise en suspension des particules dans l'air pouvant donner lieu à une exposition par inhalation.

Parmi les différentes techniques mentionnées ci-dessus, le nettoyage par essuyage en voie humide et l'utilisation d'un film pelable sont les plus intéressantes.

L'utilisation de solutions acides ou basiques, de surfactants, de poudres ou de crèmes abrasives est particulièrement adaptée au nettoyage de surfaces dures telles que la céramique, les métaux, le plastique ou le verre. Ceci est particulièrement le cas lorsque les surfaces ne sont pas planes.

En revanche, les matériaux pelables présentent un intérêt pour nettoyer de grandes surfaces. En effet, le résidu solide contenant les particules contaminant la surface peut être facilement manipulé et éliminé, notamment par pelage d'un seul grand film ou par brossage suivi d'aspiration. Le pelage d'un seul grand film est particulièrement adapté aux surfaces lisses et planes alors que le brossage suivi d'aspiration est applicable à tout type de surface.

Le document US 2002/0160224 décrit un traitement pour nettoyer et traiter des surfaces comme la céramique, l'acier, le plastique, le verre ou les surfaces externes d'un véhicule. Ce traitement comprend également le dépôt d'un polymère hydrophile demeurant sur la surface nettoyée de manière à éviter la formation de traces lors du séchage.

Le document US 2010/0313907 décrit un procédé permettant d'éliminer des contaminants grâce à des nanoparticules magnétiques. L'application d'un champ magnétique permet ainsi d'éliminer simultanément les nanoparticules magnétiques et les contaminants auxquels elles sont liées.

Le document US 1982/4341687 décrit l'utilisation d'un film pelable pour protéger des surfaces et ce, préalablement à d'éventuelles contaminations. Le film n'est retiré qu'en cas de contamination. Les contaminants ainsi éliminés reposent sur le film pelable, ils ne sont en aucun cas prisonniers de celui-ci.

En revanche, Caretti et al. (Accounts of Chemical Research, 2010, 43(6), 751-760) et Natali et al. (Langmuir, 2011, 27, 13226-13235) ont décrit l'application de gels polymériques pelables pour restaurer des oeuvres d'art.

Le document FR 2 891 470 décrit un gel pour décontaminer des surfaces contaminées par des particules radioactives. Ce gel peut être aspiré après séchage. Il est obtenu à partir d'une solution colloïdale gélifiante contenant des tensioactifs et des produits corrosifs permettant de récupérer dans le gel solidifié les contaminants. Ce document décrit donc l'utilisation de solutions colloïdales pour décontaminer des surfaces souillées. Le document US 5681399 divulgue un procédé pour enlever les taches d'une surface revêtue en formant un film sur la surface revêtue.

Le document JP 59189200 décrit un procédé de nettoyage d'un substrat par formation d'un revêtement d'une dispersion d'un copolymère. Le document US 2010/0120647 divulgue une méthode pour enlever des particules d'un substrat par formation d'une couche sur la surface.

En résumé, l'art antérieur comprend de nombreux procédés permettant de nettoyer divers types de surfaces par essuyage en voie humide et par dépôt de films pelables.

Le Demandeur a mis au point une alternative peu onéreuse, grâce à une matrice polymère permettant de piéger les particules contaminant un substrat.

### EXPOSE DE L'INVENTION

La présente invention permet de nettoyer un substrat dont la surface est polluée par des particules grâce à l'action d'une matrice polymère pouvant être un microgel qui, après séchage, forme un vernis emprisonnant les particules dans la matrice polymère. Les particules présentes ou adsorbées sur des surfaces solides sont imprégnées dans la matrice polymère. Le vernis peut ensuite être décollé de la surface du substrat.

Les particules, et notamment les nanoparticules, ne présentent alors plus de risque car elles se retrouvent piégées dans une matrice polymère.

Plus précisément, la présente invention concerne un procédé de nettoyage d'un substrat contaminé par des particules, comprenant les étapes suivantes :
- dépôt en surface du substrat d'une matrice polymère comprenant de l'eau et un polymère d'au moins un monomère acrylique de formule CH₂=CR¹-C(=O)-R² avec

   R¹ = H ou CH₃

   R² = NH₂ ; NHR³ ; NR³₂ ; ou OR³

   R³ = H ou groupement comprenant 1 à 22 atomes de carbone (C₁-C₂₂)
- imprégnation des particules dans la matrice polymère ;
- formation d'un vernis par séchage de la matrice polymère ;
- élimination, sans solvant de rinçage, du vernis et des particules piégées dans le vernis.

De manière générale, le polymère est constitué d'unités dérivées d'un ou plusieurs monomères acryliques de formule CH₂=CR¹-C(=O)-R², et éventuellement d'au moins un agent réticulant. Par conséquent, le polymère ne comprend pas d'unités dérivées de monomères de type acrylonitrile.

Le groupement C₁-C₂₂, correspondant au groupe R³ ci-dessus, désigne un groupement hydrocarboné comprenant 1 à 22 atomes de carbone, avantageusement 1 à 8 atomes de carbone. Selon un mode de réalisation particulier, C₁-C₂₂ peut comprendre des hétéroatomes (O, N, S par exemple) et/ou au moins un groupement aromatique. Cependant, C₁-C₂₂ est avantageusement un groupement alkyle linéaire ou ramifié.

Le groupement C₁-C₂₂ peut notamment être un alkyl de type methyl, ethyl, isopropyl, butyl, hexyl, 2ethylhexyl, lauryl, ou strearyl.

Lorsque R² ci-dessus correspond à O⁻, le contre-ion est avantageusement un cation d'un métal alcalin ou un ammonium, notamment un ammonium quaternaire.

Le substrat susceptible d'être nettoyé grâce au procédé selon l'invention peut être réalisé en un matériau choisi dans le groupe comprenant le plastique ; les métaux ; les oxydes métalliques ; le textile ; le verre ; et la céramique.

Il s'agit préférentiellement d'un substrat dont la partie contaminée présente une surface lisse, c'est-à-dire une surface dont la rugosité (moyenne des profondeurs des défauts micro géométriques de la surface) est avantageusement inférieure à 1 µm, notamment dans le cas d'un substrat en métal.

Le substrat correspond généralement à une surface d'une unité de production ou de manipulation de particules de type nanoparticules.

Aussi, les particules piégées selon l'invention présentent une taille avantageusement comprise entre 1 et 1000 nanomètres, plus avantageusement comprise entre 1 et 100 nanomètres. Leurs agrégats et agglomérats pouvant être de plus grande taille.

De manière générale, les particules sont des particules métalliques, des particules d'oxyde métallique ou de particules à base de carbone. Il peut notamment s'agir de particules en TiO₂, SiO₂, Al₂O₃, CeO₂, ou en Ag. Les particules à base de carbone peuvent être des nanotubes de carbone, du graphène, du noir de carbone, ou de la nanocellulose.

La première étape du procédé selon l'invention consiste à déposer une matrice polymère sur le substrat à nettoyer, et plus particulièrement sur une surface du substrat étant contaminée par la présence de particules.

Le dépôt de la matrice polymère peut notamment être réalisé par dépôt manuel de gouttes, par pulvérisation, ou par enduction par exemple avec un pinceau.

La matrice polymère mise en oeuvre se présente avantageusement sous la forme d'un microgel.

De manière générale, un microgel correspond à des particules de gel dont la taille est comprise entre 0.1 et 100 micromètres, la taille correspondant à la dimension la plus importante du gel, c'est-à-dire le diamètre pour des particules sphériques.

La matrice polymère est obtenue par mise en contact d'un polymère d'au moins un monomère acrylique de formule CH₂=CR¹-C(=O)-R² avec de l'eau.

La matrice polymère présente, avant la formation du vernis, un rapport massique polymère/eau avantageusement compris entre 1 et 75%, plus avantageusement entre 5 et 50 %.

Le monomère acrylique de formule CH₂=CR¹-C(=O)-R² est avantageusement choisi dans le groupe comprenant (méth)acrylamide (R¹ = H ou CH₃ ; R² = NH₂) ; acide (méth)acrylique (R¹ = H ou CH₃ ; R² = OR³ avec R³ = H) ; les sels d'acide (méth)acrylique (R¹ = H ou CH₃ ; R² = O) ; les esters d'acide (méth)acrylique (R¹ = H ou CH₃ ; R² = OR³ avec R³ = groupement alkyle linéaire ou ramifié C₁-C₂₂) ; les N-alkylacrylamides (R¹ = H ou CH₃ ; R² = NHR³ ou NR³₂ avec R³ = groupement alkyle linéaire ou ramifié C₁-C₂₂) ; et leurs mélanges.

De manière encore plus avantageuse, le monomère acrylique est l'acrylamide ou le méthacrylamide.

La polymérisation radicalaire est réalisée de façon classique en présence d'un amorceur de polymérisation radicalaire constitué par un amorceur choisi de préférence dans la famille des amorceurs azoïques et des peroxydes. A titre d'exemple d'amorceurs préférés on citera l'azobisisobutyronitrile (AIBN) et le persulfate de potassium (KPS).

Selon un mode de réalisation particulier, le polymère permettant de former la matrice polymère est réticulé avec au moins un agent réticulant.

La réticulation du polymère est généralement réalisée en présence d'un agent réticulant lors de la polymérisation du ou des monomères acryliques.

L'agent réticulant est avantageusement un composé ayant au moins deux fonctions vinyle tels que le N,N'-methylenebisacrylamide, N,N'-ethylenebisacrylamide, le dihydroxyethylene bisacrylamide, le N,N'-bisacryloylpiperazine, l'ethyleneglycol dimethacrylate, le diethylene glycol dimethacrylate, le triethylene glycol dimethacrylate, le glycerin triacrylate, le divinylbenzene, la vinylsulfone ou le carbodiimidesglycol dimethacrylate, avantageusement le N,N'-méthylène-bisacrylamide.

De manière avantageuse, l'agent réticulant représente 0.01 à 20 mol %, par rapport au(x) monomère(s) acrylique(s), plus avantageusement 0.5 à 5 mol %.

Selon un mode de réalisation particulier, la matrice polymère peut également comprendre des fonctions chélatantes qui peuvent favoriser le nettoyage de certaines (nano)particules. Par exemple, la matrice polymère peut comprendre des fonctions catéchol ou thiol, notamment pour l'élimination de (nano)particules métalliques comme les (nano)particules d'argent ou d'or.

Selon un mode de réalisation particulier, la matrice polymère peut être obtenue en présence d'au moins un agent tensioactif. Il peut notamment s'agir d'un ou plusieurs tensioactifs anioniques, cationiques, zwitterioniques et/ou non ioniques. Ces surfactants peuvent être utilisés seuls ou en mélange de deux ou plus. A titre d'exemple, le tensioactif peut être choisi parmi les groupes suivants : les alkylbenzene sodium sulfonates, les sodium alkyl sulfonates, les polyoxyethylene sodium alkyl ether sulfonates, les polyoxyethylene alkyl ether, les polyoxyethylene glycol et les polyoxypropylene glycol.

Le tensioactif est préférentiellement le sodium 1,4-bis(2-ethylhexoxy)-1,4-dioxobutane-2-sulfonate (AOT ; CAS 577-11-7); le sodium dodecyl sulfate (SDS ; CAS 151-21-3) ou le tensioactif non ionique correspondant au numéro CAS 9003-11-6.

En outre, le tensioactif utilisé peut présenter des insaturations le rendant ainsi polymérisable.

Le ou les agent(s) tensioactif(s) représente(nt) avantageusement entre 0.1 et 10% en poids de la matrice polymère (eau + polymère + agent réticulant le cas échéant), plus avantageusement moins de 0.1 à 5%% en poids de la matrice polymère.

En outre, la nature du tensioactif permet également de modifier la matrice polymère. Ainsi, à quantités égales, les matrices polymères, et plus particulièrement sous forme de microgels, contenant les tensioactifs ayant les numéros CAS suivants CAS 9003-11-6, CAS 151-21-3 et CAS 577-11-7 présentent une taille décroissante.

L'imprégnation, voire la migration, des particules au sein de la matrice polymère a lieu entre les étapes de dépôt de la matrice polymère et de formation du vernis, c'est-à-dire lors du séchage de la matrice polymère, par évaporation de l'eau.

La matrice polymère étant en phase aqueuse dépourvue de solvant organique, le séchage présente l'avantage de ne pas générer de composés organiques volatiles. Ainsi, les particules éliminées peuvent être traitées dans les filières conventionnelles de gestion des déchets nanométriques solides tout en limitant le volume d'effluents à traiter.

Le séchage de la matrice polymère peut notamment être réalisé à pression atmosphérique et sous une humidité relative pouvant être comprise entre 20 et 70%.

Il peut être réalisé à une température avantageusement comprise entre 5 et 50°C, plus avantageusement entre 15 et 30°C.

La formation du vernis est avantageusement obtenue après 1 à 72 heures à cette température, plus avantageusement entre 2 et 24 heures.

L'étape de séchage peut être accélérée, par exemple en augmentant la température et/ou en abaissant la pression.

Les particules sont alors piégées dans le vernis formé par séchage de la matrice polymère. Le vernis se présente sous la forme d'une pellicule de polymère sur la surface du substrat. Il est avantageusement éliminé par arrachage.

La formation du vernis par séchage de la matrice polymère peut être accompagnée de craquèlement.

L'élimination du vernis peut être facilitée par une action mécanique manuelle, par utilisation d'une brosse, d'un aspirateur ou d'air comprimé. Ce moyen facultatif permet d'éliminer les éventuels résidus de vernis.

Ce procédé est particulièrement avantageux étant donné que le vernis et ses éventuels résidus ne sont pas pulvérulents. Il est ainsi aisé d'éliminer les particules sans risquer de contaminer un autre substrat.

La matrice polymère utilisée dans la présence invention ne nécessite pas de solvant de rinçage. L'élimination du vernis est réalisée sans eau.

De manière générale, le procédé selon l'invention permet d'éliminer la majorité des particules en utilisant un seul dépôt de matrice polymère. Toutefois, lorsque l'efficacité de nettoyage est inférieure à 90% d'élimination des particules, les différentes étapes du procédé peuvent être répétées, notamment face à d'importantes quantités de particules à éliminer. Ainsi, un procédé comprenant deux séquences consécutives (matrice polymère/vernis/élimination) permettant chacune d'éliminer 90% de particules, pourrait correspondre à une efficacité totale de décontamination de 99%.

La présente invention peut notamment être mise en oeuvre pour nettoyer des instruments, des équipements, des véhicules, ou des surfaces dans l'industrie et la recherche. Elle peut également concerner la restauration de monuments, d'oeuvres d'art ou une intervention après un sinistre, par exemple après un incendie ayant entrainé le dépôt de particules de fumées ou de suie.

L'invention et les avantages qui en découlent ressortiront mieux des exemples suivants donnés afin d'illustrer l'invention et non de manière limitative.

### EXEMPLES DE REALISATION DE L'INVENTION

Quatre matrices polymères (microgels) selon l'invention (MG1-MG4) de polyméthacrylamide ont été préparés à partir des polymères P1-P4 obtenus selon le mode opératoire suivant et selon les conditions du tableau 1.

Le méthacrylamide est polymérisé par polymérisation radical aire en présence d'un initiateur radicalaire et éventuellement d'un agent réticulant et d'un tensioactif. A cet effet, une solution aqueuse contenant le méthacrylamide (CAS 79-39-0), le N,N'-méthylène-bis-acrylamide et un surfactant est préparée et dégazée plusieurs heures à l'argon. De la même manière, une solution aqueuse contenant l'initiateur radicalaire est préparée et dégazée plusieurs heures à l'argon.

Ces solutions sont ensuite additionnées et mélangées à 65°C pendant 24 heures.

Le polymère ainsi obtenu est précipité, puis centrifugé après addition de méthanol. Le polymère est purifié par dialyse pendant 4 à 5 jours.

Le microgel ainsi produit est séché à 70 °C sous vide et peut être stocké sec à température ambiante plusieurs années.

Avant chaque utilisation, le microgel est mis en suspension dans de l'eau chauffée (5 à 50% en masse de microgel) jusqu'à obtenir la viscosité optimale pour une application aisée.

La nature du tensioactif utilisé permet de faire varier la taille du microgel avec MG3>MG2>MG1.

**Tableau 1 : Polymères utilisés pour former les microgels MG1-MG4.**

| Polymère (microgel) | Monomère | Réticulant (mol%) | Tensioactif (mol%) | Initiateur radicalaire (mol%) |
|---|---|---|---|---|
| P1 (MG1) | méthacrylamide | MBA (1.5) | AOT (1.5) | (0.5) |
| P2 (MG2) | méthacrylamide | MBA (1.5) | SDS (1.5) | (0.5) |
| P3 (MG3) | méthacrylamide | MBA (1.5) | Pluronic® F-127 (1.5) | (0.5) |
| P4 (MG4) | méthacrylamide | - | - | AIBN (0.5) |

| | | | | |
|---|---|---|---|---|
| AOT = sodium 1,4-bis(2-ethylhexoxy)-1,4-dioxobutane-2-sulfonate (CAS 577-11-7) SDS = sodium dodecyl sulfate (CAS 151-21-3) Pluronic® F-127 = tensioactif non ionique dont le numéro CAS est 9003-11-6 MBA = N,N'-méthylène-bis-acrylamide dont le numéro CAS est 110-26-9 | | | | |

Les pourcentages molaires (mol%) sont exprimés par rapport à la quantité de monomère méthacrylamide.

### Protocole général de nettoyage

Dans les exemples suivants, la suspension de TiO₂ utilisée présente une concentration de 1 g/L dans l'eau. Un dépôt de 10 µL est réalisé sur le substrat qui est ensuite séché sur une plaque chauffante à 50°C.

La caractérisation des substrats est effectuée par spectrométrie de fluorescence X (XRF) (NanoHunter - Rigaku) avec les réglages suivants (Z offset = 0, Angle = 0.75° ; Durée d'acquisition 200 sec ; tube Cu). Des mesures ont été réalisées avant et après l'application du protocole de nettoyage. Le pourcentage de particules éliminées a été déterminé en effectuant le rapport du signal de l'élément Ti sur l'échantillon avant et après nettoyage.

Le microgel (MG1 à MG4) est solubilisé dans de l'eau deionisée à chaud (environ 50°C), puis quelques gouttes sont déposées à la pipette sur le substrat pour couvrir une zone d'environ 1 cm² au centre de laquelle le dépôt de TiO₂ a été réalisé.

Le substrat est laissé à l'abri des poussières à température / pression / humidité ambiantes pendant 48 heures. A l'issue de ces 48 heures, le microgel ressemble à une écaille qui se décolle quasiment toute seule en un seul morceau.

### 1/ Décontamination d'un substrat en verre

Des quantités connues de nanoparticules de TiO₂ ont été déposées sur des lames de verre conformément au protocole général ci-dessus.

Différents protocoles ont été testés pour le nettoyage comme indiqué dans le tableau 2.

**Tableau 2 : protocoles de nettoyage du substrat en verre.**

| Exemple | Traitement | | | % de particules éliminées (masse) |
|---|---|---|---|---|
| | Solution | Séchage | Action mécanique | |
| CE-1 | - | - | - | <1% |
| CE-2 | eau | oui | oui | 46.8 |
| INV-1 | microgel MG1 | oui | oui | 88.7 |
| INV-2 | microgel MG2 | oui | oui | 80.8 |
| INV-3 | microgel MG3 | oui | oui | 78.3 |

Tous les exemples ont été traités et analysés dans les mêmes conditions.

Dans le contre-exemple CE-1, la lame de verre n'a pas subi de traitement.

Dans le contre-exemple CE-2, une goutte d'eau déionisée a été déposée sur la lame de verre. Cette goutte d'eau, de même volume que les microgels des exemples INV-1 à INV-3, a ensuite été séchée avant d'être soumise à une action mécanique simulant le décollement du vernis comme dans les exemples INV-1 à INV-3.

Dans les exemples INV-1 à INV-3 selon l'invention, une goutte d'une solution aqueuse saturée en microgel a été déposée sur la lame de verre. Après séchage, une légère action mécanique a été appliquée sur la lame de manière à finir le pelage du vernis formé par le microgel séché.

Ces exemples montrent que le dépôt d'une goutte d'eau suivi d'une action mécanique permet d'éliminer une partie des nanoparticules de TiO₂ (CE-2 ; 46.8%). Les nanoparticules sont vraisemblablement déplacées sur la surface du substrat et partiellement recueillies lors de l'action mécanique.

L'utilisation de microgels spécifiques permet de drastiquement améliorer le nettoyage du substrat, 80 à 90% des nanoparticules étant éliminées (INV-1 à INV-3) en une étape.

### 2/ Décontamination d'un substrat en polystyrène

Des quantités connues de nanoparticules de TiO₂ ont été déposées sur des plaques de microscopie en polystyrène conformément au protocole général ci-dessus.

Différents protocoles ont été testés pour le nettoyage comme indiqué dans le tableau 3.

**Tableau 2 : protocoles de nettoyage du substrat en polystyrène.**

| Essai | Traitement | | | % de particules éliminées |
|---|---|---|---|---|
| | Solution | Séchage | Action mécanique | |
| CE-3 | - | - | - | <1% |
| CE-4 | eau | - | oui | 39.8 |
| INV-4 | microgel MG4 | oui | oui | 95.2 |

Dans le contre-exemple CE-3, la plaque en polystyrène n'a pas subi de traitement.

Dans le contre-exemple CE-4, une goutte d'eau déionisée a été déposée sur la plaque en polystyrène. Cette goutte d'eau, de même volume que le microgel de l'exemple INV-4, a ensuite été séchée avant d'être soumise à une action mécanique simulant le décollement du vernis comme dans l'exemple INV-4.

Le dépôt d'une goutte d'eau suivie d'une action mécanique permet de retirer jusqu'à près de 40 % des nanoparticules de TiO₂. Les nanoparticules sont vraisemblablement déplacées sur la surface du substrat et partiellement recueillies lors de l'action mécanique (CE-4) en cohérence avec les observations de la première expérience. En revanche, l'utilisation du microgel MG4 permet d'éliminer plus de 95% des nanoparticules.

## Revendications

1. Procédé de nettoyage d'un substrat contaminé par des particules, comprenant les étapes suivantes :
- dépôt en surface du substrat d'une matrice polymère comprenant de l'eau et un polymère, le polymère étant constitué d'unités dérivées d'un ou plusieurs monomères acryliques de formule CH₂=CR¹-C(=O)-R², et éventuellement d'au moins un agent réticulant,
avec
R¹ = H ou CH₃
R² = NH₂ ; NHR³ ; NR³₂ ; ou OR³
R³ = H ou un groupement hydrocarboné comprenant 1 à 22 atomes de carbone ;
- imprégnation des particules dans la matrice polymère ;
- formation d'un vernis par séchage de la matrice polymère ;
- élimination, sans solvant de rinçage, du vernis et des particules piégées dans le vernis.

2. Procédé de nettoyage d'un substrat selon la revendication 1, ***caractérisé* en ce que** le substrat est réalisé en un matériau choisi dans le groupe comprenant le plastique ; les métaux ; les oxydes métalliques ; le textile ; le verre ; et la céramique.

3. Procédé de nettoyage d'un substrat selon la revendication 1 ou 2, ***caractérisé* en ce que** les particules sont des particules métalliques, des particules d'oxydes métalliques ou des particules à base de carbone ;
la taille des particules étant comprise entre 1 et 100 nm.

4. Procédé de nettoyage d'un substrat selon l'une des revendications 1 à 3, ***caractérisé* en ce que** la matrice polymère présente, avant la formation du vernis, un rapport massique polymère/eau compris entre 1 et 75%, avantageusement entre 5 et 50%.

5. Procédé de nettoyage d'un substrat selon l'une des revendications 1 à 4, ***caractérisé* en ce que** le monomère acrylique est choisi dans le groupe comprenant (méth)acrylamide ; acide (méth)acrylique ; les sels d'acide (méth)acrylique ; les esters d'acide (méth)acrylique ; les N-alkylacrylamides ; et leurs mélanges.

6. Procédé de nettoyage d'un substrat selon l'une des revendications 1 à 5, ***caractérisé* en ce que** le polymère est réticulé avec un agent réticulant.

7. Procédé de nettoyage d'un substrat selon l'une des revendications 1 à 6, ***caractérisé* en ce que** le polymère est réticulé avec un agent réticulant représentant 0.01 à 20 mol %, par rapport au(x) monomère(s) acrylique(s), plus avantageusement 0.5 à 5 mol %.

8. Procédé de nettoyage d'un substrat selon l'une des revendications 1 à 7, ***caractérisé* en ce que** la matrice polymère est obtenue en présence d'au moins un agent tensioactif.

9. Procédé de nettoyage d'un substrat selon l'une des revendications 1 à 8, ***caractérisé* en ce que** la matrice polymère est obtenue en présence d'au moins un agent tensioactif choisi parmi les groupes suivants : les alkylbenzene sodium sulfonates, les sodium alkyl sulfonates, les polyoxyethylene sodium alkyl ether sulfonates, les polyoxyethylene alkyl ether, les polyoxyethylene glycol et les polyoxypropylene glycol.

10. Procédé de nettoyage d'un substrat selon l'une des revendications 1 à 9, ***caractérisé* en ce que** la formation du vernis est réalisée à une température comprise entre 5 et 50°C.

## Patentansprüche

1. Verfahren zum Reinigen eines durch Partikel kontaminierten Substrats, das die folgenden Schritte umfasst:
- Abscheiden einer Wasser und ein Polymer umfassenden Polymermatrix auf der Oberfläche des Substrats, wobei das Polymer aus Einheiten besteht, die von einem oder mehreren Acrylmonomeren abgeleitet sind, die die Formel CH₂=CR¹-C(=0)-R² haben und gegebenenfalls mindestens eines Vernetzungsmittels
mit
R¹ = H oder CH₃
R² = NH₂; NHR³; NR³₂; oder OR³
R³ = H oder eine Gruppe auf Kohlenwasserstoffbasis mit 1 bis 22 Kohlenstoffatomen;
- Imprägnieren der Partikel in die Polymermatrix;
- Ausbilden eines Lackes durch Trocknen der Polymermatrix;
- Entfernen des Lacks und der im Lack eingeschlossenen Partikel ohne Spüllösung.

2. Verfahren zum Reinigen eines Substrats gemäß Anspruch 1, ***dadurch gekennzeichnet, dass*** das Substrat aus einem Material besteht, das aus der Gruppe ausgewählt wird, zu der Kunststoff, die Metalle, die Metalloxide, Textil, Glas und Keramik gehören.

3. Verfahren zum Reinigen eines Substrats gemäß Anspruch 1 oder 2, ***dadurch gekennzeichnet, dass*** es sich bei den Partikeln um Metallpartikel, Metalloxid-Partikel oder um Partikel auf Kohlenstoffbasis handelt;
wobei die Größe der Partikel dabei zwischen 1 und 100 nm liegt.

4. Verfahren zum Reinigen eines Substrats gemäß einem der Ansprüche 1 bis 3, ***dadurch gekennzeichnet, dass*** die Polymermatrix vor Bildung des Lacks ein Masseverhältnis Polymer/ Wasser zwischen 1 und 75%, besser zwischen 5 und 50% enthält.

5. Verfahren zum Reinigen eines Substrats gemäß Anspruch 1 bis 4, ***dadurch gekennzeichnet, dass*** das Acrylmonomer aus der Gruppe ausgewählt wird, zu der (Meth)acrylamid ; (Meth)acrylsäure, (Meth)acrylsäuresalzen, (Meth)acrylsäuresters; N-alkylacrylamide und ihre Mischungen gehören.

6. Verfahren zum Reinigen eines Substrats gemäß einem der Ansprüche 1 bis 5, ***dadurch gekennzeichnet,* dass** das Polymer mit einem Vernetzungsmittel vernetzt wird.

7. Verfahren zum Reinigen eines Substrats gemäß einem der Ansprüche 1 bis 6, ***dadurch gekennzeichnet,* dass** das Polymer mit einem Vernetzungsmittel vernetzt wird, das mindestens 0,01 bis 20 mol%, besser noch 0,5 bis 5 mol%, bezogen auf das (die) Acryl-Monomer(e) darstellt.

8. Verfahren zum Reinigen eines Substrats gemäß einem der Ansprüche 1 bis 7, ***dadurch gekennzeichnet,* dass** die Polymermatrix in Anwesenheit mindestens eines tensioaktiven Wirkstoffs hergestellt wird.

9. Verfahren zum Reinigen eines Substrats gemäß einem der Ansprüche 1 bis 8, **dadurch gekennzeichnet, dass** die Polymermatrix in Anwesenheit mindestens eines tensioaktiven Wirkstoffs hergestellt wird, der aus den folgenden Gruppen ausgewählt wird: Alkylbenzen-Natriumsulfonate, Natriumalkylsulfonate, Polyoxyethylen-Natrium-alkylethersulfonate, Polyoxyethylen-Alkylether, Polyoxyethylen-Glykol und Polyoxypropylen-Glykol.

10. Verfahren zum Reinigen eines Substrats gemäß einem der Ansprüche 1 bis 9 ***dadurch gekennzeichnet,* dass** die Bildung des Lacks bei einer Temperatur zwischen 5 und 50°C erfolgt.

## Claims

1. A method of cleaning a particulate-contaminated substrate, comprising the following steps:
- surface deposition of the polymer matrix substrate comprising water and a polymer with the polymer being composed of units derived from one or more acrylic monomers having the formula CH₂=CR¹ -C(=O)-R², and optionally at least one reticulating agent,
with
R¹ = H or CH₃
RH² = NH₂; NH³; NR³₂ or OR³
R³ = H or a hydrocarbon group containing 1 to 22 atoms of carbon;
- impregnation of the particles in the polymer matrix;
- formation of a varnish by drying the polymer matrix;
- removal, without rinsing solvent, of the varnish and particles trapped in the varnish.

2. A method of cleaning a substrate according to claim 1, ***characterized in that*** the substrate is made of a material selected from the group consisting of plastic; metals; metal oxides; textile; glass; and ceramics.

3. A method of cleaning a substrate according to claim 1, ***characterized in that*** the particles are metal particles, metal oxide particles or carbon-based particles;
the particle size being between 1 and 100 nm.

4. A method of cleaning a substrate according to one of claims 1 to 3, ***characterized in* that** the polymer matrix, before the formation of the varnish, has a polymer/water mass ratio of between 1 and 75%, advantageously between 5 and 50%.

5. A method of cleaning a substrate according to one of claims 1 to 4, ***characterized in that*** the acrylic monomer is selected from the group comprising (meth)acrylamide; (meth)acrylic acid; (meth)acrylic acid salts; (meth)acrylic acid esters; N-alkylacrylamides; and mixtures thereof.

6. A method of cleaning a substrate according to one of claims 1 to 5, ***characterized in that*** the polymer is reticulated with a reticulating agent.

7. A process for cleaning a substrate according to one of claims 1 to 6, ***characterized in that*** the polymer is reticulated with a reticulating agent representing 0.01 to 20 mol%, based on the acrylic monomer(s), and more advantageously 0.5 to 5 mol%.

8. A method for cleaning a substrate according to one of claims 1 to 7, ***characterized in that*** the polymer matrix is obtained in the presence of at least one surfactant.

9. A method of cleaning a substrate according to one of claims 1 to 8, ***characterized in that*** the polymer matrix is obtained in the presence of at least one surfactant selected from the following groups: alkylbenzene sodium sulfonates, sodium alkyl sulfonates, polyoxyethylene sodium alkyl ether sulfonates, polyoxyethylene alkyl ether, polyoxyethylene glycol and polyoxypropylene glycol.

10. A method for cleaning a substrate according to one of claims 1 to 9, ***characterized in that*** the formation of the varnish takes place at a temperature of between 5 and 50°C.
